# EUROPÄISCHE PATENTSCHRIFT

(11) **EP 1 257 628 B1**
(45) Veröffentlichungstag und Bekanntmachung des Hinweises auf die Patenterteilung: **26.01.2005**
(21) Anmeldenummer: 01919340.8
(22) Anmeldetag: 23.02.2001
(51) Int. Cl.: C11D 3/12, C11D 1/66, C11D 11/00

(54) **SCHICHTMINERALHALTIGE AGGLOMERATE MIT NICHTIONISCHEN TENSIDEN**
AGGLOMERATES CONTAINING LAYERED MINERALS AND NONIONIC SURFACTANTS
AGGLOMERES CONTENANT DU MINERAL EN FEUILLETS ET DES TENSIOACTIFS NON IONIQUES

(30) Priorität: 25.02.2000 DE 10008815
(43) Veröffentlichungstag der Anmeldung: 20.11.2002
(73) Patentinhaber: SÜD-CHEMIE AG, 80333 München (DE)
(72) Erfinder: SOHLING, Ulrich, 85356 Freising (DE); SCHALL, Norbert, 85659 Forstern (DE); HEININGER, Wolfgang, 85368 Moosburg (DE)
(74) Vertreter: Westendorp, Michael, Dr.
(86) Internationale Anmeldenummer: PCT/EP2001/002116
(87) Internationale Veröffentlichungsnummer: WO 2001/062883

(56) Entgegenhaltungen:
- EP-A- 0 627 484
- WO-A-97/10321
- PATENT ABSTRACTS OF JAPAN vol. 2000, no. 02, 29. Februar 2000 (2000-02-29) & JP 11 302686 A (LION CORP), 2. November 1999 (1999-11-02)
- DATABASE WPI Section Ch, Week 199723 Derwent Publications Ltd., London, GB; Class A25, AN 1997-255890 XP002138490 & JP 09 087696 A (LION CORP), 31. März 1997 (1997-03-31)
- DATABASE WPI Section Ch, Week 199601 Derwent Publications Ltd., London, GB; Class D25, AN 1996-007115 XP002171204 & JP 07 286197 A (LION CORP), 31. Oktober 1995 (1995-10-31)

## Beschreibung

Die Erfindung betrifft schichtsilicathaltige Agglomerate mit nichtionischen Tensiden, ein Verfahren zu deren Herstellung sowie deren Verwendung als Waschmittelzusatz.

Nichtionische Tenside werden zunehmend in Pulverwaschmitteln eingesetzt. Die Gründe dafür liegen zunächst in ihren guten Wascheigenschaften auch bei niedrigen Temperaturen. Dies geht einher mit dem Trend zu niedrigeren Waschtemperaturen in europäischen Ländern und den schon seit langen verwendeten niedrigen Waschtemperaturen in Amerika und Asien. Weiterhin werden die Wascheigenschaften der nichtionischen Tenside nicht oder nur geringfügig durch eine hohe Wasserhärte beeinflusst. Auch weisen nichtionische Tenside gegenüber anionischen Tensiden bessere Reinigungseigenschaften für fetthaltigen Schmutz sowie für Gewebe aus synthetischen Fasern auf.

Aufgrund ihrer flüssigen bis wachsartigen Konsistenz ist das Eindringen von nichtionischen Tensiden in größeren Mengen in pulverförmige Waschmittel jedoch mit einigen Schwierigkeiten verbunden. So führt der Einsatz von nichtionischen Tensiden in Waschpulvern, die durch einen Sprühprozess hergestellt werden, schon während der Sprühtrocknung leicht zu einer Verklebung der Düsen und zu einer Aufblähung des Pulvers durch die Verdampfung von leichtflüchtigen Verunreinigungen in den nichtionischen Tensiden.

Im Stand der Technik werden die nichtionischen Tenside deshalb meist erst nach dem Sprühtrocknen auf die Pulver aufgebracht. Jedoch erlaubt es hier die Absorptionskapazität der aus dem Sprühtrocknungsprozess erhaltenen Pulver nicht, größere Mengen an nichtionischen Tensiden auf- bzw. einzubringen.

Auch bei Pulvern, die nicht durch Sprühtrocknung hergestellt werden, kann es wünschenswert sein, den Gehalt an nichtionischen Tensiden weiter zu erhöhen. Auch in diesem Fall ist jedoch die Absorptionskapazität des Pulvers für weitere Tenside begrenzt.

Im Stand der Technik sind bereits viele Waschmittelzusammensetzungen bekannt, die feste Trägersysteme für nichtionische Tenside enthalten. Häufig sind diese Systeme in ihrer Absorptionskapazität für nichtionische Tenside begrenzt. Weiterhin werden aus vielen im Stand der Technik bekannten Trägersystemen für nichtionische Tenside letztere vorzeitig während der Lagerung freigesetzt. Dieser Effekt wird als "Bluten" (bleeding) der Agglomerate bezeichnet. Schließlich sind viele bekannte Agglomerate besonders bei hohen Beladungen mit nichtionischen Tensiden klebrig und daher nicht rieselfähig.

Die JP 0009087699 AA beschreibt eine körnige nichtionische Waschmittelzusammensetzung, enthaltend ein nichtionisches Tensid, ein Tonmineral, wie Montmorillonit, einen ölabsorbierenden Träger, wie amorphe Kieselsäure, und ein Silikon. Es können weitere Zusätze, wie Natriumsilicat als Builder, ein organisches Polyacrylatsalz, auch als Builder, ein optischer Aufheller, ein Enzym, ein Bleichmittel und ein Extender vorhanden sein. Die Bestandteile werden verknetet und extrudiert und anschließend zerkleinert. Es findet also keine einfache Agglomeration statt.

Die JP 0011310791 beschreibt eine körnige, nichtionische Waschmittelzusammensetzung, die ein nichtionisches Tensid, ein Tonmineral und einen ölabsorbierenden Träger enthält. Die Bestandteile werden gemischt, geknetet, extrudiert und anschließend zerkleinert. Ein einfaches Agglomerationsverfahren ist nicht beschrieben.

Die US-A-4,861,510 beschreibt poröse Waschmittelgranulate, die Natriumsulfat und synthetische Schichtsilicate enthalten. Die Granulate werden durch Sprühtrocknung hergestellt, wobei ein poröses Granulat entsteht, das mit flüssigen Tensiden beaufschlagt werden kann. Die Flüssigkeitsaufnahmekapazität liegt zwischen 2 und 50 Gew.-%, vorzugsweise bis zu 35 Gew.-%. Erfindungsgemäß liegt der Tensidgehalt über 50%, und die Agglomerate werden nicht durch Sprühtrocknung hergestellt.

Die DE-A-38 35 918 (= EP-A-0 362 881 = US 5,354,493) beschreibt ein Verfahren zur Herstellung von tensidhaltigen Granulaten, welche Zeolithe und Bentonite als Trägermaterialien enthalten können. Nach diesem Verfahren wird in der Mischstufe (a) das nichtionische Tensid mit Wasser, das gegebenenfalls einen Teil, jedoch weniger als 50 Gew.-% der Gesamtmenge der wasserlöslichen bzw. wasserunlöslichen Feststoffe enthalten kann, bis zur Ausbildung einer Gelphase vermischt, worauf in der Stufe (b) die verbleibende Hauptmenge der Feststoffe zugemischt wird und das Gemisch bis zur Ausbildung von Granulaten mechanisch bearbeitet wird. Das Gewichtsverhältnis von nichtionischem Tensid und Wasser in der Gelphase zu insgesamt vorhandenen Feststoffen beträgt 25:75 bis 65:35. Ein Nettogehalt an nichtionischem Tensid, bezogen auf die fertigen Granulate, ist der Druckschrift nicht zu entnehmen. Aus den Beispielen errechnen sich Tensidgehalte (bezogen auf wasserfreies Alkoholethoxylat) von 10 bis 20,5 Gew.-%. Der Tensidgehalt liegt also weit unter 50 Gew.-%. Da das Tensidaufnahmevermögen von Zeolith A nur 26 Gew.-% beträgt, ist es nicht möglich, auf der Basis von Zeolith als alleinigem Trägermaterial Granulate mit Tensidgehalten von mehr als 50% herzustellen. Dies ist auch nicht möglich bei Trägermischungen aus Bentoniten und Zeolithen, da Bentonitgranulate maximal nur etwa 40 Gew.-% Tenside aufnehmen können.

Die EP-A-0 690 123 beschreibt ein Verfahren zur Herstellung eines pulverförmigen Waschmittels, wobei (1) ein Builder (Soda, Zeolith, STPP, Trinatriumnitrilotriacetat, Citrate oder Sulfate bzw. deren Gemische) mit einem nichtionischen Tensid agglomeriert wird, (2) ein Barriere-Material (amorphe Silicate/Fällungskieselsäuren) zugesetzt wird und (3) eine Weiterverarbeitung mit dem Builder zum endgültigen Granulat erfolgt. Der Gesamtgehalt an Tensid beträgt 5 bis 50 Gew.-%, liegt also unter dem erfindungsgemäßen oberen Grenzwert. Weiterhin werden die erfindungsgemäßen Produkte nur in maximal zwei Schritten hergestellt. Außerdem müssen die erfindungsgemäßen Agglomerate montmorillonithaltige Schichtsilicate enthalten.

Aufgabe der Erfindung war es daher, Agglomerate mit hohem Gehalt an nichtionischen Tensiden bereitzustellen,. die nicht klebrig sind, nicht "bluten" und eine raschere Freisetzung der nichtionischen Tenside in die Waschflotte ermöglichen. Weiterhin sollte der bei der Freisetzung der nichtionischen Tenside häufig zu beobachtende Geleffekt möglichst verringert werden. Die dabei entstehenden Gelphasen weisen eine hohe Viskosität auf, die ein schnelles Auflösen der Tenside verhindert und können eine Verklebung der Teilchen beim Auflösen verursachen.

Diese Aufgabe wird durch die erfindungsgemäßen schichtsilicathaltigen Agglomerate gemäß Anspruch 1 gelöst.

Die erfindungsgemäßen Agglomerate enthalten
a) mindestens ein natürliches oder synthetisches Schichtsilicat, ausgewählt aus der Gruppe der montmorillonithaltigen Tone, insbesondere Bentonit, sowie Attapulgit, Hectorit und/oder Beidellit (Komponente a), in einer Menge von mehr als 10 Gew.-%
b) mindestens eine gefällte Kieselsäure, in einer Menge von mindestens 12 Gew.-% (Komponente b),
   jeweils bezogen auf die Gesamtmenge an Trägermaterialien,
c) mindestens ein nichtionisches Tensid, in einer Menge von > 50 Gew.-% (Komponente c) bezogen auf das gesamte Agglomerat,
wobei bei der Herstellung des Agglomerats keine Kompaktierung oder Extrusion erfolgt.

So wurde überraschenderweise gefunden, dass die erfindungsgemäßen Agglomerate mit der vorstehenden Zusammensetzung sehr hohe Mengen an nichtionischen Tensiden aufnehmen können, ohne dass sie klebrig werden oder "bluten".

Die erfindungsgemäßen Agglomerate können besonders vorteilhaft Waschpulvern zugemischt werden, wobei der vorstehend erwähnte Gelbildungseffekt zum einen nur auf die Agglomerate beschränkt bleibt und nicht die gesamte Waschmittelzusammensetzung erfasst, und andererseits auch überraschend gering ausfällt.

Dabei zeigte sich unerwarteterweise, dass bei einem Gehalt von mindestens 12 Gew.-% gefällter Kieselsäure, vorzugsweise von mindestens 15 bis mindestens 20 Gew.-% gefällter Kieselsäure, ein synergistischer Effekt mit den vorstehend erwähnten Schichtsilicaten auftritt und eine sehr hohe Einbringung von nichtionischen Tensiden.ermöglicht wird, ohne dass dies zu einer Klebrigkeit oder einem "Bluten" der Agglomerate führt.

Weiterhin ist bei den erfindungsgemäßen Agglomeraten die rasche Auflösung der Agglomeratteilchen sowie die rasche Freisetzung der nichtionischen Tenside in die Waschflotte gewährleistet, wobei auch Inkrustinationen auf der Wäsche vermieden werden können.

Es wurde gefunden, dass als natürliche oder synthetische Schichtsilicate die montmorillonithaltigen Silicate, wie Bentonit, sowie Attapulgit, Hectorit und/oder Beidellit besonders vorteilhafte Ergebnisse liefern.

Somit werden nach einer bevorzugten Ausführungsform natürliche oder synthetische Bentonite (bevorzugt Na-Bentonit), Attapulgite, Beidellite und/oder Hectorite verwendet. Insbesondere bei Bentonit und Hectorit zeigt sich zusätzlich ein positiver Effekt auf die Waschleistung bzw. eine gewebeweichmachende Wirkung.

Neben natürlichen Schichtsilicaten können erfindungsgemäß auch synthetische Schichtsilicate verwendet werden, beispielsweise synthetischer Hectorit.

Es wurde gefunden, dass sich eine vorherige Aktivierung, insbesondere eine alkalische Aktivierung der Schichtsilicate, positiv auf die Eigenschaften der erfindungsgemäßen Agglomerate auswirkt. Nach einer besonders bevorzugten Ausführungsform wird beispielsweise aktivierter Bentonit, insbesondere mit Soda aktivierter Bentonit, eingesetzt.

Wie vorstehend erwähnt, zeigt sich bei einem Gehalt an gefällten Kieselsäuren von mind. 12 Gew.-% bezogen auf die Gesamtmenge der Trägermaterialien (Komponenten a, b und ggf. d gemäß Anspruch 1 bzw. 7) in Kombination mit den natürlichen oder synthetischen Schichtsilicaten überraschenderweise ein synergistischer Effekt. Daher wird die Menge an gefällter Kieselsäure in den erfindungsgemäßen Agglomeraten so eingestellt, dass sie einerseits bei mindestens 12 Gew.-%, vorzugsweise mindestens 14 Gew.%, und insbesondere mindestens 16 Gew.-% liegt, bezogen auf die Gesamtmenge der Trägermaterialien.

Es wird angenommen, ohne dass die Erfindung auf diesen theoretischen Wirkungsmechanismus beschränkt wäre, dass in den erfindungsgemäßen Agglomeraten das eingesetzte Schichtsilicat nach Art eines "Kartenhauses" bzw. Gerüsts eine poröse Struktur zur Aufnahme des nichtionischen Tensids bildet, wobei die Struktur durch die hochporöse gefällte Kieselsäure stabilisiert wird und diese mit der dreidimensionalen Schichtsilicatstruktur zusammenwirkt. Die erfindungsgemäßen Agglomerate weisen daher eine besonders hohe und verhältnismäßig stabile Porosität auf. Zudem wird angenommen, dass die gefällte Kieselsäure eine (teilweise) Delaminierung des Schichtsilicats bewirkt.

Durch eine Kompaktierung oder Extrusion erfolgt wahrscheinlich eine eher parallele Ausrichtung der Schichtsilicatplättchen, was sich negativ auf die Porosität der Agglomerate und deren Tensidaufnahmefähigkeit auswirkt.

Um diese "stabilisierte Kartenhausstruktur", die zur Aufnahme hoher Tensidmengen besonders geeignet ist, nicht zu beeinträchtigen oder gar zu zerstören, werden die erfindungsgemäßen Agglomerate daher weder kompaktiert noch extrudiert. Dabei ist dem Fachmann geläufig, was unter Kompaktierung und Extrusion zu verstehen ist, wobei erfindungsgemäß solche Energieeinträge vermieden werden sollen, die eine erhebliche Veränderung der Porosität und Dichte der Agglomerate bewirken würden. So wird bei zu hohen Energieeinträgen bzw. dem Einwirken hoher Scher- bzw. Kompressionskräfte, wie insbesondere bei der (Walzen-) Kompaktierung oder der Extrusion die vorstehende beschriebene stabilisierte Kartenhausstruktur aus Bentonitplättchen und Kieselsäureteilchen beeinträchtigt. Unter Kompaktierung wird hier auch ein (kompaktierendes) Verkneten verstanden.

Da jedoch, abgesehen von dem vorbeschriebenen unerwarteten Effekt, kein positiver Einfluss von gefällten Kieselsäuren auf die Wascheigenschaften bekannt ist, und gefällte Kieselsäuren andererseits auch recht teuer sind, wird es erfindungsgemäß bevorzugt, dass die verwendete Menge an gefällter Kieselsäure nicht über 40 Gew.-%, vorzugsweise nicht über 30 Gew.-%, bezogen auf die gesamten Agglomerate, liegt. Überraschenderweise lassen sich trotz der verhältnismäßig geringen Menge an gefällter Kieselsäure in den Agglomeraten sehr hohe Absorptionsraten für nichtionische Tenside erzielen, wobei die erfindungsgemäßen Agglomerate eine schnelle Löslichkeit aufweisen. Weiterhin zeigen die erfindungsgemäßen Agglomerate überraschenderweise bei gleichem Tensidgehalt wie Agglomerate nach dem Stand der Technik eine deutlich geringere Klebrigkeit.

Die erfindungsgemäßen Agglomerate werden vorteilhafterweise in den für Waschmittelzusätze üblichen Teilchengrößen hergestellt, die dem Fachmann auf diesem Gebiet geläufig sind.

Im Gegensatz dazu muss bei einer Kompaktierung bzw. Extrusion der Teilchen zunächst eine Vormischung, beispielsweise durch Kneten in Zylinderwalzen, oder durch Verkneten in einem Extruder, erfolgen, wobei anschließend grobes Material als Kuchen bzw. durch eine Düse gepresstes Extrudat erhalten wird. Dieses Material muss in einem nachfolgenden Schritt zerkleinert werden, was insbesondere bei den erfindungsgemäß angestrebten hohen Tensidgehalten und der erhöhten Klebrigkeit des kompaktierten oder extrudierten Materials problematisch sowie energie- und kostenintensiv ist.

In den erfindungsgemäßen Agglomeraten können alle herkömmlichen und dem Fachmann bekannten gefällten Kieselsäuren verwendet werden. Generell sind Ausgangsmaterial für die Gewinnung von Kieselsäuren auf nassem Wege Alkalisilicatlösungen, vorzugsweise Natronwasserglas, aus denen durch Zusatz von Säure amorphe Kieselsäure ausgefällt wird. Nach dem Filtrieren, Waschen und Trocknen besteht das gefällte Produkt aus 86 bis 88% SiO₂ und 10 bis 12% Wasser, das sowohl im Molekülverband als auch an der Oberfläche physikalisch gebunden ist, sowie aus Resten des bei der Umsetzung entstandenen Salzes und geringen Metalloxidbeimengungen. Durch Variation der wichtigsten Fällparameter, wie Fälltemperatur, pH-Wert, Elektrolytkonzentration und Fälldauer lassen sich Kieselsäuren mit verschiedenen Oberflächeneigenschaften herstellen. Es können Kieselsäuren im Bereich spezifischer Oberflächen von etwa 25 bis 700 m²/g hergestellt werden.

Die bei der Fällung erhaltene Kieselsäuresuspension wird in Filterpressen überführt, wobei der Feststoffgehalt des Filterkuchens zwischen etwa 15 und 20% liegt. Die Trocknung erfolgt nach unterschiedlichen Verfahren, woran sich häufig Mahl- und Sichtschritte anschließen.

Es können sowohl hydrophile als auch hydrophobe Kieselsäuren verwendet werden, wobei hydrophobe Kieselsäuren gleichzeitig als Entschäumer dienen können.

Die bei der vorliegenden Erfindung verwendeten Kieselsäuren weisen vorzugsweise einen durchschnittlichen Teilchendurchmesser von etwa 1 bis 100 µm auf. In den meisten Fällen werden gefällte Kieselsäuren mit hoher spezifischer Oberfläche und hohem Adsorptionsvermögen, das durch die Ölzahl oder die Dibutylphthalatzahl (DBP-Zahl) nach DIN 53601 charakterisiert ist, bevorzugt.

Zur Herstellung der Agglomerate lassen sich alle dem Fachmann geläufigen nichtionischen Tenside einsetzen. Diese umfassen, ohne darauf beschränkt zu sein, die Gruppe der Alkoholethoxylate bzw. Fettalkoholpolyethylenglycolether, der Alkylpolyglycoside, der Fettalkoholpolyglycolethermethylester, Fettsäuremethylesterethoxylate, der Sorbitanester oder Mischungen daraus. Bevorzugt sind dabei Fettalkoholpolyethylenglycolether, Alkylpolyglycoside, Fettsäuremethylesterethoxylate und Fettalkoholpolyglycolethermethylester. Besonders bevorzugt sind Fettalkoholpolyethylenglycolether, Fettalkoholpolyglycolethermethylester oder Mischungen aus beiden. Bei Verwendung von Fettsäuremethylesterethoxylaten lassen sich die erfindungsgemäßen Agglomerate überraschend rasch auflösen.

Bei den Fettalkoholpolyethylenglycolethern werden solche bevorzugt, die in Waschmittelanwendungen üblich sind, d.h. die Ethoxylierungsgrade zwischen 1 und 12 sowie Alkylkettenreste mit 10 bis 17 Kohlenstoffeinheiten aufweisen. Fettalkoholpolyethylenglycolether mit wenigen Ethoxylateinheiten werden dabei bevorzugt in Mischungen mit höher ethoxylierten Fettalkoholpolyethylenglycolethern eingesetzt. Die im Einzelfall bevorzugten nichtionischen Tenside sind von den spezifischen Anforderungen an das Waschmittel abhängig und können jeweils vom Fachmann anhand routinemäßiger Versuche ermittelt werden.

Neben den Tensiden können die Agglomerate zusätzliche im Stand der Technik bekannte Additive enthalten. Insbesondere bei Agglomeraten mit Alkoholethoxylat bzw. Fettalkoholpolyethylenglycolether können den erfindungsgemäßen Agglomeraten im Stand der Technik bekannte Additive zugesetzt werden, wie z.B. Alkohole wie Ethanol oder Glycerin, Polyethylenglycole oder Hydrotrope wie Na-Cumolsulfonat. Bei den Polyethylenglycolen werden insbesondere solche verwendet, die niedrige molekulare Massen aufweisen, insbesondere 200 bis 6000 g/mol. Diese werden in der Regel vor der Agglomeration mit dem Tensid vermischt und in Mengen von 0,1 bis 30%, bezogen auf die Tensidmenge, eingesetzt.

Auf die bevorzugten Verfahren zur Herstellung der erfindungsgemäßen Agglomerate wird nachstehend noch näher eingegangen.

Nach einer bevorzugten Ausführungsform enthalten die erfindungsgemäßen Agglomerate mindestens 52 Gew.-%, insbesondere mindestens 55 Gew.-%, besonders bevorzugt mindestens 58 Gew.-% nichtionische Tenside, bezogen auf das Gesamtagglomerat.

Vorzugsweise liegt das Verhältnis von Schichtsilicat zu gefällter Kieselsäure, bezogen auf Gew.-% in den erfindungsgemäßen Agglomeraten, zwischen 2:1 und 1:2. Nach einer besonders bevorzugten Ausführungsform liegen das Schichtsilicat und die gefällte Kieselsäure in etwa den gleichen Mengen, bezogen auf Gew.-%, vor.

Nach einer besonders bevorzugten erfindungsgemäßen Ausführungsform enthalten die Agglomerate 10 bis 15 Gew.-% Bentonit, 5 bis 15 Gew.-% Zeolith und 10 bis 30 Gew.-% gefällte Kieselsäure, bezogen auf das Gesamtagglomerat.

Obwohl die erfindungsgemäßen Agglomerate, wie vorstehend erwähnt, zusätzlich im Stand der Technik bekannte Additive enthalten können, bestehen nach einer bevorzugten Ausführungsform die Agglomerate im wesentlichen aus nichtionischem Tensid, Schichtsilicat und gefällter Kieselsäure, so dass ein inniger Kontakt zwischen diesen Komponenten sichergestellt ist. Vorzugsweise machen die vorstehenden Komponenten mindestens 85 Gew.-%, insbesondere mindestens 90 Gew.-%, und besonders bevorzugt 95 Gew.-% der Agglomerate aus.

Nach einer weiteren Ausführungsform der vorliegenden Erfindung wurde überraschenderweise gefunden, dass die zusätzliche Aufnahme mindestens eines Zeoliths in die Agglomerate, vorzugsweise in der Menge zwischen 0,5 und 60 Gew.-%, und insbesondere zwischen 5 und 30 Gew.-%, bezogen auf das Trägermaterial, zu besonders positiven Ergebnissen führt. Es ist bekannt, dass es nicht ohne weiteres möglich ist, Agglomerate durch Agglomeration von Zeolith mit nichtionischem Tensid zu erhalten, da durch die Feinteiligkeit der Zeolithe sich nur schwer Agglomerate mit üblicher Teilchengröße in zufriedenstellender Ausbeute herstellen lassen.

Es wurde nun überraschenderweise gefunden, dass durch die gezielte Kombination von Zeolith mit einem Schichtsilicat gemäß Komponente (a) von Anspruch 1, einer gefällten Kieselsäure gemäß Komponente (b) aus Anspruch 1, und einem nichtionischen Tensid gemäß Komponente (c) aus Anspruch 1, eine wesentlich bessere Ausbeute an Agglomeraten in der gewünschten Größe erzielt werden kann. Es wird angenommen, ohne dass die Erfindung auf diese Annahme beschränkt ist, dass das verwendete Schichtsilicat als eine Art Bindemittel wirkt und durch das Zusammenspiel der Komponenten eine besonders hohe Absorptionsfähigkeit für nichtionische Tenside ermöglicht wird, ohne dass dies zu einer Klebrigkeit der erhaltenen Agglomerate oder zum "Bluten" führt. Auch scheint Zeolith in gewissem Maße die Funktion der gefällten Kieselsäure in der vorstehend beschriebenen "stabilisierten Kartenhausstruktur" übernehmen zu können.

Erfindungsgemäß können alle handelsüblichen Zeolithe für die Agglomerate verwendet werden, z.B. Wessalith P®, Wessalith 2000® von Degussa, Doucil A24® und Doucil A4® von der Firma Crosfield, Eijsden, Niederlande. Die schichtsilicathaltigen Agglomerate können erfindungsgemäß nach einem Verfahren hergestellt werden, wobei
a) mindestens ein natürliches oder synthetisches Schichtsilicat, ausgewählt aus der Gruppe der montmorillonithaltigen Tone, insbesondere Bentonit, sowie Attapulgit, Hectorit und/ oder Beidellit, in einer Menge von mehr als 10 Gew.-% (Komponente a);
b) mindestens eine gefällte Kieselsäure in einer Menge von mindestens 12 Gew.-% (Komponente b);
   jeweils bezogen auf die Gesamtmenge an Trägermaterialien,
c) mindestens ein nichtionisches Tensid in einer Menge von größer als 50 Gew.-% (Komponente c), bezogen auf das Gesamtagglomerat;
d) gegebenenfalls ein Zeolith, vorzugsweise in einer Menge von 0,5 Gew.-% bis 30 Gew.-%, bezogen auf die Gesamtmenge an Trägermaterialien;
   ohne Kompaktierung oder Extrusion intensiv vermischt und agglomeriert werden.

Nach einer bevorzugten Ausführungsform wird zur intensiven Vermischung eine mechanische Wirbelschicht erzeugt. Dazu können allgemein die im Stand der Technik bekannten Intensivmischer in chargen(batch)-weisen oder kontinuierlichen Verfahren verwendet werden. Wird die Agglomeration chargenweise durchgeführt, kommen hierzu Chargenmischer von der Firma Eirich, Hartheim, Loedige-Mischer (z.B. Loedige FKM-Mixer, Paderborn) oder Drais (Drais Turbomix, Mannheim) in Frage. Bei kontinuierlicher Prozessführung können typischerweise Mischer von Loedige, Paderborn (z.B. Loedige-CB-Mischer), von Drais, Mannheim (z.B. Drais CoriMix), von Ballestra, Mailand, Italien (z.B. Ballestra Cetemix) oder von Schugi-Leylistad, Niederlande (z.B. Schugi Flexomix) eingesetzt werden.

Wird ein kontinuierlicher Prozess verwendet, können auch zwei Mischer miteinander kombiniert werden, wie z.B. ein Loedige CB- und ein Loedige KM-Mischer, wobei im zweiten Mischer auch eine Beschichtung mit einem anorganischen Pulver erfolgen kann.

Die Herstellung der Agglomerate erfolgt vorzugsweise in einem Intensivmischer durch Vermischen der oben angeführten Trägermaterialien mit dem Tensid. In vielen Fällen wird es bevorzugt, die Trägermaterialien (Komponente a, b, und gegebenenfalls d) vorab intensiv zu vermischen. Das Tensid oder die Tensidmischung, die optional mit weiteren Zusätzen versehen ist, kann im reinen Zustand oder mit Wasser vermischt zugesetzt werden. Bevorzugt werden dabei Wassergehalte zwischen 0 und etwa 50% eingestellt. Besonders bevorzugt sind Wassergehalte zwischen 0 und etwa 20%. Die Verwendung der reinen Tenside zur Agglomeration hat dabei den Vorteil, dass die resultierenden Agglomerate nicht getrocknet werden müssen. Dies gilt auch für Tensid-Wassermischungen, die Wassergehalte aufweisen, die denen der fertigen Waschpulver oder Waschpulverformlinge entsprechen.

Nach einer besonders bevorzugten Ausführungsform erfolgt in einem zweiten Mischer eine Beschichtung (Coating) der Agglomeratteilchen, wobei die Struktur der Teilchen erhalten bleibt.

Erfindungsgemäß werden zur Beschichtung der Agglomeratteilchen Zeolith, Bentonit, Talk oder Titandioxidpulver verwendet. Falls die erfindungsgemäßen Agglomerate bereits zeolithhaltig sind, kann die Beschichtung auch entfallen, sofern ein genügender Weißgrad der Agglomeratteilchen gegeben und eine weitere Verminderung der Klebrigkeit nicht erforderlich ist.

Vorzugsweise erfolgt gemäß der vorliegenden Erfindung keine Zerkleinerung der Agglomeratteilchen.

Ein weiterer Aspekt der vorliegenden Erfindung betrifft schichtmineralhaltige Agglomerate mit nichtionischen Tensiden, die nach dem vorstehenden Verfahren erhältlich sind.

Erfindungsgemäß werden die Agglomerate als Zusätze zu Waschmitteln verwendet. Hierbei ist besonders vorteilhaft, dass durch den sehr hohen Gehalt an nichtionischen Tensiden nur recht geringe Mengen der Waschmittelzusammensetzung zugesetzt werden müssen. Dadurch ist auch der vorstehend erwähnte Geleffekt auf die zugesetzten Agglomerate beschränkt und aufgrund der erfindungsgemäßen Zusammensetzung der Agglomerate recht gering. Die zugesetzten Agglomerate erfüllen dabei sowohl die Funktion der Bereitstellung eines ausreichenden Gehaltes an nichtionischen Tensiden als auch der Erhöhung des Weichgriffes der Wäsche.

Ein weiterer Aspekt der vorliegenden Erfindung betrifft ein Waschmittel bzw. einen Waschmittelzusatz, das bzw. der die erfindungsgemäßen Agglomerate enthält.

Nach einer bevorzugten erfindungsgemäßen Ausführungsform können die Agglomerate in Waschmitteln verwendet werden, die in Tablettenform vorliegen.

Die Erfindung wird nachstehend anhand von Beispielen näher er läutert, die nur zur Veranschaulichung dienen und die Erfindung in keiner Weise beschränken sollen.

### Beispiele

### Einleitung zu den Beispielen: Durchführung der Agglomerationen

Zur Herstellung der in folgenden Beispielen diskutierten Agglomerate wurde, falls nicht anders angegeben, ein Eirich Intensivmischer R02E eingesetzt. Dabei wurde die niedrige Einstellung (Stufe 1) für die Umdrehungsgeschwindigkeit des Tellers sowie die maximale Umdrehungsgeschwindigkeit für den Wirbler gewählt. Die Agglomerationsparameter wurden, wenn nicht anders angegeben, im folgenden jeweils so gewählt, dass mehr als 50% der Agglomerate in einem Teilchengrößenbereich von 0,2 - 1,2 mm lagen. Die mittlere Teilchengröße kann wie nach dem Stand der Technik bekannt durch routinemäßige Wahl der Herstellungsparameter modifiziert werden. Die Agglomerate wurden, sofern angegeben, mit anorganischen Pulvern wie z.B. Talk oder Zeolithen beschichtet (gecoated). Dazu wurden folgende Verfahren eingesetzt: In einer ersten Variante wurde das Material in eine Plastiktüte überführt, das anorganische Pulver wurde hinzugefügt und etwa 2 Minuten durchgeschüttelt. In einer weiteren Variante wurde die Beschichtung (das Coating) im Eirichmischer durchgeführt. Dazu wurde nach der Agglomeration das anorganische Pulver zum Beschichten hinzugefügt und dann die Agglomerat/Pulvermischung nochmals 2 Minuten vermischt. Die weiteren Ergebnisse waren vergleichbar.

### Messungen des Auflöseverhaltens der nichtionischen Tenside in den Agglomeraten

Zur Bestimmung des Auflöseverhaltens der Tenside als Funktion der Zeit wurde die Messung der Oberflächenspannung der Lösung der Agglomerate herangezogen. Die Messung der Oberflächenspannung als Funktion der Zeit erfolgte nach der Blasendruckmethode mit einem Online-Tensiometer, SITA-Online F10. Zur Aufnahme der Messkurven wurde mit einer Blasenfrequenz von 1 Hz gearbeitet. Für die Messungen wurden standardisierte Proben von Teilchengrößen zwischen 0,2 und 1,2 mm verwendet. Es wurden Proben von 1 g eingesetzt, in 200 ml destilliertes Wasser gegeben und mit einem Rührfisch einer Länge von 1,5 cm wurde mit einer Frequenz von 150 Umdrehungen gerührt. Die Oberflächenspannung kann bei dieser Messung als Maß für die Tensidfreisetzung dienen. Als Vergleich wurde das im folgenden am meisten verwendete Tensid Genapol OA 070 in einer Konzentration von 0,5 g/l eingesetzt. Eine solche Lösung wies unter den selben Messbedingungen eine Oberfächenspannung von 30-32 mN/m auf.

### Bestimmung der Schüttdichte:

Die Schüttdichte (das Schüttgewicht) wurde in den nachstehenden Beispielen bestimmt, indem 100 g der Agglomerate in eine 1.000 ml-Dose eingefüllt und ca. 30 Sekunden geschüttelt wurden.

Der Messzylinder wird leer auf 10 mg gewogen. Darauf wird der Pulvertrichter mit Stativ und Klemme über die Öffnung des Zylinders befestigt. Nach Ingangsetzung der Stoppuhr wird der Messzylinder innerhalb von 15 Sekunden mit den Agglomeraten gefüllt. Mit dem Spatel wird laufend Füllgut nachgeschüttet, so dass der Messzylinder immer leicht überstehend gefüllt ist. Nach 2 Minuten wird mit dem Spatel der Überstand abgestreift, wobei darauf zu achten ist, dass keine Presskräfte das Material im Zylinder verdichten. Der gefüllte Messzylinder wird abgepinselt und gewogen.

Die Schüttdichte wird in g/l angegeben. Allgemein ermöglichen die erhaltenen Schüttdichten von mehr als 600 g/l, insbesondere von mehr als 650 g/l, auch eine Verwendung der erfindungsgemäßen Agglomerate in gängigen Kompaktwaschmitteln.

### Beispiel 1: Agglomerate aus nichtionischen Tensiden und Mischungen aus der Fällungskieselsäure Sipernat 50 und dem Bentonit EX0255

Hierzu wurden die entsprechenden Pulver im Eirich-Mischer vorgelegt und durch langsame Zugabe des Tensids agglomeriert. Als Komponente a) wurde ein alkalisch aktivierter Bentonit der Firma Süd-Chemie (EX0255), als Komponente b) die Fällungskieselsäure Sipernat 50, erhältlich von der Firma Degussa, Frankfurt, und als Komponente c) das nichtionische Tensid Imbentin-C/135/070 der Firma Kolb eingesetzt. Als Vergleichsbeispiel wurden auch der reine Bentonit sowie die reine Fällungskieselsäure mit dem nichtionischen Tensid agglomeriert. In allen Fällen wurde soviel Tensid zugegeben, dass noch rieselfähige Agglomerate erhalten wurden. Der Tensidgehalt der hergestellten Agglomerate ist in der folgenden Tabelle aufgelistet. Zur Erhöhung des Weißgrades können diese mit 10% Wessalith P beschichtet werden.

**Tabelle 1:**

| Agglomerate aus nichtionischen Tensiden und Mischungen aus Sipernat 50 und Bentonit als festen Trägern | | | | |
|---|---|---|---|---|
| Anteil an EX 0255 in % | Eingesetzte Menge EX 0255 [g] | Eingesetzte Menge Sipernat 50 [g] | Zugabe an Imbentin C135/070 [g] | Tensidgehalt der Agglomerate [%] |
| 100 * | 800 | - | 676 | 45, 8 |
| 98 * | 784 | 16 | 719 | 47 |
| 95 * | 760 | 40 | 746 | 48 |
| 90 * | 720 | 80 | 806 | 50,2 |
| 88 | 704 | 96 | 910 | 53,2 |
| 85 | 680 | 120 | 945 | 54,2 |
| 75 | 300 | 100 | 588 | 59,5 |
| 66,66 | 300 | 150 | 697 | 60,8 |
| 50 | 200 | 200 | 761 | 65,5 |
| 0 (Vergleich, reines Sipernat 50) | - | 400 | 1090 | 74 |

| | | | | |
|---|---|---|---|---|
| * nicht erfindungsgemäß | | | | |

Die vorstehenden Ergebnisse sind in Abbildung 1 graphisch wiedergegeben.

Die in Abbildung 1 eingezeichnete Gerade zeigt zum Vergleich den Verlauf, den man bei einem idealen Mischungsverhalten der Trägermaterialien bezüglich des Bindevermögens für nichtionische Tenside erwarten würde. Wie aus Tabelle 1 und Abbildung 1 ersichtlich ist, nimmt der Gehalt der Agglomerate an nichtionischen Tensiden bei Gehalten ab etwa 12% Fällungskieselsäure, bezogen auf die Gesamtmenge an Trägermaterialien, deutlich überproportional zu, wenn man einen Teil des Bentonits durch die Fällungskieselsäure ersetzt.

Für die vorstehenden Agglomerate wurde die Geschwindigkeit der Tensidfreisetzung durch Messung der Grenzflächenspannung als Funktion der Rührdauer anhand der vorstehend beschriebenen Methode ermittelt.

Es zeigte sich, dass bei den Mischungen gemäß Tabelle 1 durch die Zugabe der gefällten Kieselsäure zum Bentonit die Tensidfreisetzung verbessert wurde. Dieser Effekt war bei den erfindungsgemäßen Kieselsäuregehalten ab etwa 12 Gew.-% bezogen auf die Trägermaterialien besonders signifikant, was sich durch eine erhebliche Absenkung der Grenzflächenspannung zeigte.

### Beispiel 2: Agglomerate aus nichtionischen Tensiden und Mischungen aus Sipernat 22 und EX 0255 als festen Trägern

Analog zum vorstehenden Beispiel 1 wurden Mischungen aus Sipernat 22 (von der Firma Degussa, Frankfurt) mit dem Bentonit EX 0255 der Firma Süd-Chemie AG (Natrium-Bentonit mit hohem Quellvermögen) untersucht. Die resultierenden Agglomerate wurden für die weiteren Untersuchungen mit 10% Wessalith P (Zeolith) beschichtet. Die erhaltenen Ergebnisse sind in der nachstehenden Tabelle 2 angegeben.

**Tabelle 2:**

| Agglomerate aus Mischungen von EX 0255 und Sipernat 22 mit dem nichtionischen Tensid Genapol OA 070 | | | | |
|---|---|---|---|---|
| Anteil an EX 0255 in % | Eingesetzte Menge EX 0255 [g] | Eingesetzte Menge Sipernat 22 [g] | Zugabe an Genapol OA 070 [g] | Tensidgehalt der Agglomerate [%] |
| 100 * | 800 | - | 645 | 44,6 |
| 98 * | 784 | 16 | 655 | 45 |
| 95 * | 760 | 40 | 677 | 46 |
| 90 * | 720 | 80 | 730 | 48 |
| 88 | 704 | 96 | 878 | 52,3 |
| 85 | 680 | 120 | 910 | 53,2 |
| 75 | 450 | 150 | 750 | 55,5 |
| 66,66 | 400 | 200 | 823 | 58 |
| 50 | 250 | 250 | 780 | 61 |
| 0 (Vergleich, reines Sipernat 22) | - | s.o. | | 62 |

| | | | | |
|---|---|---|---|---|
| * nicht erfindungsgemäß | | | | |

Die Ergebnisse aus Tabelle 2 sind in der nachstehenden Abbildung 2 graphisch wiedergegeben.

Wie in Beispiel 1 zeigte sich bei Verwendung von mehr als etwa 12 Gew.-% gefällter Kieselsäure eine überproportionale Zunahme der Tensidaufnahmefähigkeit. Genauso zeigte die Untersuchung der Tensidfreisetzung aus den in Tabelle 2 angegebenen Agglomeraten vergleichbare Ergebnisse wie in Beispiel 1 angegeben.

Die vorstehenden Daten zeigen auch, dass sich durch Ersatz der Hälfte des Bentonits durch die Fällungskieselsäure Agglomerate mit einem nur um etwa ein Prozent geringeren Tensid-Gehalt im Vergleich zur reinen Fällungskieselsäure herstellen lassen.

Die gute Agglomeration dieser Systeme dokumentierte sich auch in der Größenverteilung der Agglomerate. So konnten bei einem Trägermaterial aus 50% Sipernat 22 und 50% EX 0255 nach dem Beschichten mit Zeolith Agglomerate erhalten werden, von denen über 80% in einem Größenbereich zwischen 0,2 und 1,2 mm lag. Der Feinanteil (Agglomerate mit Größen kleiner 0,2 mm) lag bei diesem System nach Optimierung der Herstellparameter unter 5%. Das Schüttgewicht dieser Agglomerate lag bei 650 g/l.

### Beispiel 3: Agglomerate aus Mischungen von Laundrosil DGA mit unterschiedlichen gefällten Kieselsäuren

Analoge Agglomerate konnten auch mit Mischungen aus Laundrosil DGA, einem mit Soda aktivierten Bentonit, erhältlich von der Firma Süd-Chemie AG, und anderen gefällten Kieselsäuren hergestellt werden. Auch in diesen Fällen wurden die Agglomerate mit 10% Wessalith P beschichtet. In der folgenden Tabelle 3 sind die Zusammensetzung und das Schüttgewicht der Agglomerate aufgelistet, die auf Größen von 0,2 - 1,2 mm abgesiebt wurden:

**Tabelle 3:**

| Agglomerate aus Mischungen von Laundrosil DGA und unterschiedlichen Fällungskieselsäuren sowie dem nichtionischen Tensid Genapol OA 070 | | | | |
|---|---|---|---|---|
| Bentonit | Kieselsäure | Verhältnis | Tensidgehalt | Schüttgewicht nach Beschichtung mit 10% Wessalith P |
| Laundrosil DGA | Sipernat 22 | 1:1 | 59% | 650 g/l |
| Laundrosil DGA | Sipernat 22 S (Degussa) | 1:1 | 59% | 720 g/l |
| Laundrosil DGA | Neosyl GP (Crosfield) | 1:1 | 58% | 670 g/l |

Wie aus der Tabelle ersichtlich ist, können auch durch den Einsatz weiterer gefällter Kieselsäuren in den erfindungsgemäßen Agglomeraten rieselfähige Granulate mit sehr hohen Gehalten an nichtionischen Tensiden hergestellt werden. Der wie vorstehend in Beispiel 1 angegebene Tensidfreisetzungtest ergab eine sehr rasche Freisetzung der nichtionischen Tenside aus den in der vorstehenden Tabelle 3 angegebenen erfindungsgemäßen Agglomeraten.

### Beispiel 4: Vergleich der erfindungsgemäßen Agglomeration im Intensivmischer mit einer Extrusion oder Kompaktierung

Um die Vorteile des erfindungsgemäßen Herstellungsverfahrens durch Agglomeration in einem Intensivmischer zu dokumentieren, wurde diese im Vergleich zu einer Kompaktierung oder Extrusion nach dem Stand der Technik untersucht.

Die Agglomeration wurde mit dem oben erläuterten Eirich-R02E-Mischer durchgeführt. 200 g Sipernat 22 wurden hierzu mit 200 g Laundrosil DGA im Eirich-Mischer vorgelegt und nach intensivem Vermischen wurde das Pulver mit Genapol OA 070 agglomeriert. Dabei wurden Agglomerate mit einem Gehalt von 59% Genapol OA 070 erhalten. Diese können optional mit 10% Wessalith P (Zeolith) beschichtet werden, indem die entsprechende Menge an Zeolith zu den Agglomeraten zugegeben wird und die Mischung nochmals vermengt wird. Der Prozess kann so optimiert werden, dass maximal 20% der Agglomerate größer als 2 mm und maximal 20% der Agglomerate kleiner als 0,5 mm sind.

### Granulierpresse/Extrusion

Nach der wie vorstehend beschrieben durchgeführten Intensivvermischung der obigen Zusammensetzung in einem Eirich-R15-Mischer und der Zugabe von 10% Zeolith A wurde zur Extrusion eine Granulierpresse Typ Kahl 38/604 K der Firma Amandus Kahl, Hamburg, eingesetzt.

Es wurde ein Durchsatz von 2 t/h getestet. Dabei zeigte sich, dass das eingesetzte Material zu trocken für eine Extrusion war und bei Raumtemperatur nicht extrudiert bzw. durch die Düsen der Granulierpresse gedrückt werden konnte. Dies könnte durch eine Zugabe von Wasser umgangen werden, was sich jedoch nachteilig auf die Produkteigenschaften auswirkt, da entweder eine nachfolgende Trocknung erforderlich ist oder das zugefügte Wasser zusätzlich mit dem Produkt transportiert werden muss, wodurch die Transportkosten des Endproduktes steigen. Mit einiger Mühe konnten lediglich Granulate erhalten werden, die eine Zylinderform mit einer Länge von 2 mm und einem Durchmesser von 2 bis 3 mm aufwiesen.

Die vor der Zugabe zu einem Waschpulver erforderliche Zerkleinerung konnte nach dem Verpressen am Extruder nicht durchgeführt werden, da die Messer verklebten und die Anlage in sehr kurzen Abständen gereinigt werden musste. Die wenigen erhaltenen Granulatteilchen wiesen auch eine langsamere Tensidfreisetzung als die erfindungsgemäß hergestellten Agglomerate auf.

### Kompaktierung

Für die Kompaktierung wurde das gleiche Material eingesetzt, das auch für die vorstehend beschriebene Extrusion verwendet wurde. Es wurde ein Kompaktor der Firma Sahut Conreur S.A. (Raismes-Frankreich) verwendet, der mit Zylindern einer Länge von 600 mm und einem Durchmesser von 145 mm ausgerüstet war. Der Kompaktor wurde mit 8 Umdrehungen pro Minute und Drücken von 2,5 - 5 t/cm gefahren. Der Abstand der beiden Zylinder betrug 2 mm. Die Leistungsaufnahme des Kompaktors betrug 26 kW. Es wurde mit einem Durchsatz von 2,7 t/h gearbeitet.

Es zeigte sich dabei, dass das nichtionische Tensid teilweise aus dem Rohmaterial herausgepresst wurde. Dies führte zu einer Verklebung der Walzen. Das resultierende Endprodukt ließ sich aus diesem Grund nur sehr schwer zerkleinern und absieben und zeigte eine erhebliche Klebrigkeit.

Zusammenfassend zeigte sich, dass die erfindungsgemäß hergestellten Agglomerate gegenüber extrudierten oder kompaktierten Materialien vorteilhafte Eigenschaften in Bezug auf Tensidaufnahme, geringe Klebrigkeit und schnelle Tensidfreisetzung zeigten. Außerdem ließen sich mit hohen Ausbeuten Teilchengrößen von etwa 0,4 bis 2 mm Teilchendurchmesser erhalten, wie sie in der Waschmittelindustrie üblich sind. Zudem ist das zur Herstellung der erfindungsgemäßen Agglomerate eingesetzte Verfahren weniger zeit- und kostenintensiv.

Es zeigte sich auch, dass durch die hohe Druckaufwendung bei der Kompaktierung und Extrusion ein Teil des Tensid wieder aus der Struktur herausgepresst wurde, wodurch die vorteilhaften Eigenschaften der Agglomerate wieder verloren gehen.

Um dies zu verhindern, müssten zusätzliche Pulverkomponenten hinzugefügt werden, wodurch jedoch wiederum der Gehalt an nichtionischen Tensiden verringert würde und Komponenten eingeführt würden, die keinen positiven Einfluss auf die Wascheigenschaften haben.

Das erfindungsgemäße Verfahren ist somit wesentlich effizienter, kostengünstiger und kommt mit wesentlich geringerem Maschineneinsatz aus, als dies bei einer Extrusion oder Kompaktierung der Fall ist, zumal bei den letztgenannten Herstellungsverfahren im allgemeinen noch eine anschließende Zerkleinerung der extrudierten oder kompaktierten Produkte erforderlich ist.

### Beispiel 5: Untersuchung der Lagerstabilität bei 40°C über 3 Tage

Um das nachträgliche "Bluten" der Agglomerate zu untersuchen, wurde die Lagerstabilität wie folgt untersucht:

Eine Probe aus Beispiel 2 mit einem Trägermaterial basierend auf Sipernat 22 und EX0255 im Verhältnis 1:1, welche zur Erhöhung des Weißgrades mit 10% Wessalith P beschichtet worden war, wurde einem 3-tägigen Lagertest bei 40°C in einem Trockenschrank der Marke Heraeus unterworfen. Nach dem Lagertest wurde eine Siebanalyse in 0,2 mm Schritten durchgeführt. Zum Vergleich wurde ein Teil der entsprechenden Agglomerate einer Siebanalyse unterworfen, ohne sie bei 40°C zu lagern. Wie im folgenden gezeigt ist, sind die Agglomerate unter solchen Lagerbedingungen stabil. Eine Verklumpung konnte nicht nachgewiesen werden, da die Siebanalysen der bei Raumtemperatur gelagerten und der bei 40°C gelagerten Proben innerhalb des Messfehlers und geringer Abweichungen bedingt durch die Probennahmen identisch ist.

### Beispiel 6: Agglomerate mit einem Fettsäuremethylesterethoxylat

In diesem Beispiel wurde untersucht, ob die Herstellung von Agglomeraten mit ähnlich hohem Tensidgehalt auch unter Verwendung von Fettsäuremethylesterethoxylat möglich ist. Hierzu wurden 400 g eines Gemisches aus Laundrosil DGA und Sipernat 22 im Verhältnis 1:1 in einem Eirich-Mischer vorgelegt mit dem nichtionischen Tensid Genagen 24 MEE 080 (Clariant, Frankfurt) durch langsame Zugabe des Tensids agglomeriert. Es konncen Agglomerate mit einem Tensidgehalt von 58% erhalten werden. Diese wiesen nach einer Beschichtung mit 10% Wessalith P und einem Absieben auf Teilchengrößen von 0,2 - 1,2 mm ein Schüttgewicht von 700 g/l auf. Auch diese Agglomerate zeigen in dem oben dargestellten Test (Messung der Oberflächenspannung als Funktion der Rührdauer mit 1 g Granulat) eine schnelle Freisetzung des nichtionischen Tensids. Bereits nach 70 sec Rührdauer werden Oberflächenspannungswerte von 30 - 35 mN/m erzielt.

### Beispiel 7: Agglomerate mit weiteren Bentoniten oder anderen Schichtmineralen / Einfluss des Aktivierungsgrades des Bentonits

Um den Einfluss einer vorherigen Aktivierung des eingesetzten Bentonits zu untersuchen, wurde anstelle des in den vorstehenden Beispielen 1 und 2 eingesetzten Bentonits EX0255 der entsprechende nichtaktivierte Bentonit EX0276 eingesetzt. Die Herstellung der Agglomerate wurde wie in Beispiel 1 beschrieben durchgeführt, wobei der jeweilige Bentonit im Verhältnis von 1:1, bezogen auf Gew.-%, mit der Fällungskieselsäure Sipernat 22 verwendet wurde. Es zeigte sich, dass bei Verwendung des nichtaktivierten Bentonits EX0276 ein Tensidgehalt von 54% erreicht wurde, wogegen bei Verwendung des entsprechenden aktivierten Bentonits EX0255 ein deutlich höherer Tensidgehalt von 61% erreicht wurde. Dies belegt den positiven Einfluss einer Aktivierung des eingesetzten Schichtsilicats.

### Beispiel 8: Agglomerate unter Verwendung von Hectorit anstelle von Bentonit

Es wurden Agglomerate wie in Beispiel 1 beschrieben hergestellt, wobei anstelle des Bentonits EX0255 der Hectorit Optigel SH, erhältlich von der Firma Süd-Chemie AG, eingesetzt wurde. Auch hier zeigte sich, dass ab einem Gehalt von etwa 12 Gew.-% gefällter Kieselsäure eine überproportionale Zunahme der Tensidaufnahmefähigkeit zu beobachten war. Es konnte bei einem Verhältnis von Hectorit : gefällter Kieselsäure = 1:1 ein Tensidgehalt von 58% erzielt werden.

### Beispiel 9: Agglomerate aus nichtionischen Tensiden und Mischungen aus Zeolith, Bentonit und gefällter Kieselsäure

Unter Verwendung von Laundrosil DGA (Süd-Chemie AG) als Schichtmineralkomponente, Wessalith P (Degussa) als Zeolithkomponente und Sipernat 22 (Degussa) als gefällter Kieselsäure wurden gemäß Beispiel 1 Agglomerate hergestellt, die die vorstehenden Komponenten in den in der nachstehenden Tabelle 4 angegebenen Verhältnissen enthielten.

**Tabelle 4:**

| Agglomerate mit ternären Trägermischungen aus Schichtsilikat, gefällter Kieselsäure und Zeolith | | | | |
|---|---|---|---|---|
| Schichtmineral-Komponente | Zeolith-Komponente | Kieselsäure-Komponente | Verhältnis der einzelnen Komponenten | Tensidgehalt der Agglomerate [%] |
| Laundrosil DGA | Wessalith P (Degussa) | Sipernat 22 | 1:1:2 | 57 |
| Laundrosil DGA | Wessalith P (Degussa) | Sipernat 22 | 2:1:2 | 53,3 |

Überraschenderweise wurde gefunden, dass gegenüber Beispiel 7 (bzw. Beispiel 3) durch Ersatz eines Teils der gefällten Kieselsäure durch Zeolith der maximale Gehalt an nichtionischem Tensid nur geringfügig (um 2%) verringert wird, obwohl der reine Zeolith (Wessalith P) nur ein Tensidaufnahmevermögen von etwa 30% hat. Offensichtlich kann hier der Zeolith die gefällte Kieselsäure funktionell in der stabilisierten "Kartenhausstruktur" der erfindungsgemäßen Agglomerate ersetzen.

## Patentansprüche

1. Schichtsilicathaltige Agglomerate mit nichtionischen Tensiden als Waschmittelzusatz, enthaltend
a) mindestens ein natürliches oder synthetisches Schichtsilicat, ausgewählt aus der Gruppe der montmorillonithaltigen Tone, insbesondere Bentonit, sowie Attapulgit, Hectorit und/oder Beidellit in einer Menge von mehr als 10 Gew.-% (Komponente a),
b) mindestens eine gefällte Kieselsäure, in einer Menge von mindestens 12 Gew.-% (Komponente b), jeweils bezogen auf die Gesamtmenge an Trägermaterialien,
c) mindestens ein nichtionisches Tensid, in einer Menge von > 50 Gew.-% (Komponente c) bezogen auf das gesamte Agglomerat, wobei bei der Herstellung des Agglomerats keine Kompaktierung oder Extrusion erfolgt.

2. Agglomerate nach Anspruch 1, **dadurch gekennzeichnet, dass** diese mindestens 52 Gew.-%, insbesondere mindestens 55 Gew.-% an nichtionischem Tensid enthalten.

3. Agglomerate nach Anspruch 1 oder 2, **dadurch gekennzeichnet, dass** diese bis zu 75 Gew.-%, und insbesondere bis zu 80 Gew.-%, an nichtionischem Tensid enthalten.

4. Agglomerate nach einem der vorstehenden Ansprüche, **dadurch gekennzeichnet, dass** diese einen Gehalt von mindestens 15 Gew.-%, insbesondere mindestens 20 Gew.-% gefällter Kieselsäure, bezogen auf die Gesamtmenge an Trägermaterialien, aufweisen.

5. Agglomerate nach einem der vorstehenden Ansprüche, **dadurch gekennzeichnet, dass** das Verhältnis von Schichtsilicat zu gefällter Kieselsäure, bezogen auf Gewichtsprozente, zwischen 1:20 und 20:1, vorzugsweise zwischen 2:1 und 1:2, insbesondere bei etwa 1:1 liegt.

6. Agglomerate nach einem der vorstehenden Ansprüche, **dadurch gekennzeichnet, dass** die Komponenten a) bis c) mindestens 85 Gew.-%, vorzugsweise mindestens 90 Gew.-%, und besonders bevorzugt mindestens 95 Gew.-% der Agglomerate ausmachen.

7. Agglomerate nach einem der Ansprüche 1 bis 5, **dadurch gekennzeichnet, dass** zusätzlich mindestens ein Zeolith (Komponente d) vorzugsweise in einer Menge zwischen 0,5 und 60 Gew.-%, insbesondere zwischen 5 und 30 Gew.-% bezogen auf die Trägermaterialien enthalten ist.

8. Agglomerate nach einem der vorstehenden Ansprüche, **dadurch gekennzeichnet, dass** 10 bis 15 Gew.-% Bentonit, 5 bis 15 Gew.-% Zeolith und 10 bis 30 Gew.-% gefällte Kieselsäure, bezogen auf das Gesamtagglomerat enthalten sind.

9. Agglomerate nach Anspruch 6 oder 7, **dadurch gekennzeichnet, dass** die Komponenten a) bis d) mindestens 85 Gew.-%, vorzugsweise mindestens 90 Gew.-%, und besonders bevorzugt mindestens 95 Gew.-% der Agglomerate ausmachen.

10. Verfahren zur Herstellung schichtsilicathaltiger Agglomerate mit nichtionischem Tensid, wobei
a) mindestens ein natürliches oder synthetisches Schichtsililicat, ausgewählt aus der Gruppe der montmorillonithaltigen Tone, insbesondere Bentonit, sowie Attapulgit, Hectorit und/oder Beidellit, in einer Menge von mehr als 10 Gew.-% (Komponente a);
b) mindestens eine gefällte Kieselsäure, in einer Menge von mindestens 12 Gew.-% (Komponente b); jeweils bezogen auf die Gesamtmenge an Trägermaterialien,
c) mindestens ein nichtionisches Tensid, in einer Menge von > 50 Gew.-% (Komponente c), bezogen auf das gesamte Agglomerat;
d) gegebenenfalls mindestens ein Zeolith, vorzugsweise in einer Menge von 0,5 Gew.-% bis 60 Gew.-%, bezogen auf die Gesamtmenge an Trägermaterialien, ohne Kompaktierung oder Extrusion intensiv vermischt und agglomeriert werden.

11. Verfahren nach Anspruch 10, **dadurch gekennzeichnet, dass** mehr als 60%, insbesondere mehr als 80% der Teilchen einen Teilchendurchmesser zwischen 0,1 und 3 mm, insbesondere zwischen 0,2 und 2 mm, besonders bevorzugt zwischen 0,4 und 1,4 mm aufweisen.

12. Verfahren nach Anspruch 10 oder 11, **dadurch gekennzeichnet, dass** die intensive Vermischung und Agglomeration in einer mechanisch erzeugten Wirbelschicht erfolgt.

13. Verfahren nach einem der Ansprüche 10 bis 12, **dadurch gekennzeichnet, dass** es sich bei der Vorrichtung zur intensiven Vermischung um einen kontinuierlich oder diskontinuierlich betriebenen Intensivmischer handelt.

14. Verfahren nach einem der Ansprüche 10 bis 13, **dadurch gekennzeichnet, dass** in einem zweiten Mischer eine Beschichtung (Coating) der Aggomeratteilchen erfolgt, wobei die Teilchen erhalten bleiben.

15. Verfahren nach einem der Ansprüche 10 bis 14, **dadurch gekennzeichnet, dass** zur Beschichtung Zeolith, Bentonit, Talk oder Titandioxidpulver verwendet werden.

16. Schichtmineralhaltige Agglomerate mit nichtionischen Tensiden, erhältlich nach dem Verfahren gemäß einem der Ansprüche 10 bis 15.

17. Verwendung der schichtmineralhaltigen Agglomerate mit nichtionischen Tensiden gemäß einem der Ansprüche 1 bis 9 in einem Waschmittel.

18. Verwendung gemäß Anspruch 17, wobei die schichtmineralhaltigen Agglomerate in einer Menge von 0,5 bis 60 Gew.-%, insbesondere 1 bis 40 Gew.-%, und besonders bevorzugt 5 bis 25 Gew.-%, in dem Waschmittel verwendet werden.

19. Verwendung gemäß einem der Ansprüche 17 und 18, **gekennzeichnet dadurch, dass** das Waschmittel in Tablettenform vorliegt.

20. Waschmittel bzw. Waschmittelzusatz, enthaltend die Agglomerate gemäß einem der Ansprüche 1 bis 9.

## Claims

1. Agglomerates containing layered silicate with non-ionic surfactants as a detergent additive, containing
a) at least one natural or synthetic layered silicate, chosen from the group of clays containing montmorillonite, in particular bentonite, and also attapulgite, hectorite and/or beidellite in a quantity of more than 10 % by weight (component a),
b) at least one precipitated silicic acid, in a quantity of at least 12 % by weight (component b), in each case in relation to the total quantity of support materials,
c) at least one non-ionic surfactant, in a quantity of > 50 % by weight (component c) in relation to the total agglomerate, wherein no compacting or extrusion takes place during the production of the agglomerate.

2. Agglomerates according to Claim 1, **characterised in that** they contain at least 52 % by weight, in particular at least 55 % by weight, of non-ionic surfactant.

3. Agglomerates according to Claim 1 or 2, **characterised in that** they contain up to 75 % by weight, and in particular up to 80 % by weight, of non-ionic surfactant.

4. Agglomerates according to any one of the preceding Claims, **characterised in that** they have a content of at least 15 % by weight, in particular at least 20 % by weight, of precipitated silicic acid in relation to the total quantity of support materials.

5. Agglomerates according to any one of the preceding Claims, **characterised in that** the ratio of layered silicate to precipitated silicic acid, in relation to percent by weight, is between 1:20 and 20:1, preferably between 2:1 and 1:2, in particular at approximately 1:1.

6. Agglomerates according to any one of the preceding Claims, **characterised in that** the components a) to c) constitute at least 85 % by weight, preferably at least 90 % by weight, and especially preferably at least 95 % by weight of the agglomerates.

7. Agglomerates according to any one of Claims 1 to 5, **characterised in that** additionally at least one zeolite (component d) is contained preferably in a quantity of between 0.5 and 60 % by weight, in particular between 5 and 30 % by weight, in relation to the support materials.

8. Agglomerates according to any one of the preceding Claims, **characterised in that** 10 to 15 % of bentonite, 5 to 15 % by weight of zeolite and 10 to 30 % by weight of precipitated silicic acid are contained in relation to the total agglomerate.

9. Agglomerates according to Claim 6 or 7, **characterised in that** the components a) to d) constitute at least 85 % by weight, preferably at least 90 % by weight, and especially preferably at least 95 % by weight of the agglomerates.

10. A method of producing agglomerates containing layered silicate with non-ionic surfactant, wherein
a) at least one natural or synthetic layered silicate, chosen from the group of clays containing montmorillonite, in particular bentonite, and also attapulgite, hectorite and/or beidellite in a quantity of more than 10 % by weight (component a),
b) at least one precipitated silicic acid, in a quantity of at least 12 % by weight (component b), in each case in relation to the total quantity of support materials,
c) at least one non-ionic surfactant, in a quantity of > 50 % by weight (component c) in relation to the total agglomerate;
d) optionally at least one zeolite, preferably in a quantity of from 0.5 % by weight to 60 % by weight, in relation to the total quantity of support materials, are intensively mixed and agglomerated without compacting or extrusion.

11. A method according to Claim 10, **characterised in that** more than 60 %, in particular more than 80 % of the particles have a particle diameter of between 0.1 and 3 mm, in particular between 0.2 and 2 mm, especially preferably between 0.4 and 1.4 mm.

12. A method according to Claim 10 or 11, **characterised in that** the intensive mixing and agglomeration takes place in a mechanically produced fluidised bed.

13. A method according to any one of Claims 10 to 12, **characterised in that** the apparatus for carrying out the intensive mixing is a continuously or discontinuously operated intensive mixer.

14. A method according to any one of Claims 10 to 13, **characterised in that** a coating of the agglomerate particles is effected in a second mixer, the structure of the particles being maintained.

15. A method according to any one of Claims 10 to 14, **characterised in that** zeolite, bentonite, talcum or titanium dioxide powder are used for the coating.

16. Agglomerates containing layered mineral with non-ionic surfactants, which can be obtained in accordance with the method according to any one of Claims 10 to 15.

17. Use of the agglomerates containing layered mineral with non-ionic surfactants according to any one of Claims 1 to 9 in a detergent.

18. Use according to Claim 17, wherein the agglomerates containing layered mineral are used in the detergent in a quantity of 0.5 to 60 % by weight, in particular 1 to 40 % by weight, and especially preferably 5 to 25 % by weight.

19. Use according to either one of Claims 17 and 18, **characterised in that** the detergent is present in a tablet form.

20. A detergent or detergent additive, containing the agglomerates according to any one of Claims 1 to 19.

## Revendications

1. Agglomérés contenant des phyllosilicates avec des tensio-actifs non ioniques en tant qu'additif pour détergent, contenant
a) au moins un phyllosilicate naturel ou synthétique choisi dans le groupe des argiles contenant de la montmorillonite, en particulier la bentonite, ainsi que l'attapulgite, l'hectorite et/ou la beidellite, en une quantité de plus de 10% en poids (composant a),
b) au moins un acide silicique précipité en une quantité d'au moins 12% en poids (composant b), à chaque fois par rapport à la quantité totale de matières support,
c) au moins un tensio-actif non ionique en une quantité de plus de 50% en poids (composant c) par rapport à l'aggloméré entier, aucun compactage ni aucune extrusion n'étant réalisés lors de la préparation de l'aggloméré.

2. Agglomérés selon la revendication 1, **caractérisés en ce qu'**ils contiennent au moins 52% en poids, en particulier au moins 55% en poids de tensio-actif non ionique.

3. Agglomérés selon la revendication 1 ou 2, **caractérisés en ce qu'**ils contiennent jusqu'à 75% en poids, et en particulier jusqu'à 80% en poids de tensio-actif non ionique.

4. Agglomérés selon l'une quelconque des revendications précédentes, **caractérisés en ce qu'**ils présentent une teneur en acide silicique précipité d'au moins 15% en poids, en particulier d'au moins 20% en poids par rapport à la quantité totale de matières support.

5. Agglomérés selon l'une quelconque des revendications précédentes, **caractérisés en ce que** le rapport du phyllosilicate à l'acide silicique précipité, par rapport aux pourcentages en poids, est compris entre 1:20 et 20:1, de préférence entre 2:1 et 1:2, en particulier est d'environ 1:1.

6. Agglomérés selon l'une quelconque des revendications précédentes, **caractérisés en ce que** les composants a) à c) constituent au moins 85% en poids, de préférence au moins 90% en poids, et de manière plus particulièrement préférée au moins 95% en poids des agglomérés.

7. Agglomérés selon l'une quelconque des revendications 1 à 5, **caractérisés en ce qu'**ils contiennent en plus au moins une zéolithe (composant d), de préférence dans une quantité comprise entre 0,5% et 60% en poids, en particulier entre 5% et 30% en poids par rapport aux matières support.

8. Agglomérés selon l'une quelconque des revendications précédentes, **caractérisés en ce qu'**ils contiennent 10% à 15% en poids de bentonite, 5% à 15% en poids de zéolithe et 10% à 30% en poids d'acide silicique précipité par rapport à l'aggloméré entier.

9. Agglomérés selon la revendication 6 ou 7, **caractérisés en ce que** les composants a) à d) constituent au moins 85% en poids, de préférence au moins 90% en poids, et de manière plus particulièrement préférée au moins 95% en poids des agglomérés.

10. Procédé de fabrication d'agglomérés contenant des phyllosilicates avec un tensio-actif non ionique, dans lequel
a) au moins un phyllosilicate naturel ou synthétique choisi dans le groupe des argiles contenant de la montmorillonite, en particulier la bentonite, ainsi que l'attapulgite, l'hectorite et/ou la beidellite, en une quantité de plus de 10% en poids (composant a) ;
b) au moins un acide silicique précipité en une quantité d'au moins 12% en poids (composant b), à chaque fois par rapport à la quantité totale de matières support ;
c) au moins un tensio-actif non ionique en une quantité de plus de 50% en poids (composant c) par rapport à l'aggloméré entier ;
d) éventuellement au moins une zéolithe, de préférence en une quantité de 0,5% en poids à 60% en poids par rapport à la quantité totale de matières support, sont mélangés intimement et agglomérés sans compactage ni extrusion.

11. Procédé selon la revendication 10, **caractérisé en ce que** plus de 60%, en particulier plus de 80% des particules présentent un diamètre de particules compris entre 0,1 et 3 mm, en particulier entre 0,2 et 2 mm, de manière plus particulièrement préférée entre 0,4 et 1,4 mm.

12. Procédé selon la revendication 10 ou 11, **caractérisé en ce que** l'on réalise le mélange intime et l'aggloméréion dans un lit fluidisé par voie mécanique.

13. Procédé selon l'une quelconque des revendications 10 à 12, **caractérisé en ce que** le dispositif pour le mélange intime est un mélangeur intensif fonctionnant en continu ou en discontinu.

14. Procédé selon l'une quelconque des revendications 10 à 13, **caractérisé en ce que** dans un deuxième mélangeur, on réalise un revêtement (coating) des particules d'aggloméré, lors de quoi les particules restent en l'état.

15. Procédé selon l'une quelconque des revendications 10 à 14, **caractérisé en ce que** l'on utilise, pour le revêtement, une zéolithe, une bentonite, du talc ou de la poudre de dioxyde de titane.

16. Agglomérés contenant des minéraux en feuillets avec des tensio-actifs non ioniques pouvant être obtenus à l'aide du procédé selon l'une quelconque des revendications 10 à 15.

17. Utilisation des agglomérés contenant des minéraux en feuillets avec des tensio-actifs non ioniques selon l'une quelconque des revendications 1 à 9 dans un détergent.

18. Utilisation selon la revendication 17, où les agglomérés contenant des minéraux en feuillets sont utilisés dans le détergent en une quantité de 0,5% à 60% en poids, en particulier de 1% à 40% en poids, et de manière plus particulièrement préférée de 5% à 25% en poids.

19. Utilisation selon l'une quelconque des revendications 17 et 18, **caractérisée en ce que** le détergent se présente sous forme de tablettes.

20. Détergent ou additif pour détergent contenant les agglomérés selon l'une quelconque des revendications 1 à 9.
